# FASCICULE DE BREVET EUROPEEN

(11) **EP 2 082 097 B1**
(45) Date de publication et mention de la délivrance du brevet: **26.08.2015**
(21) Numéro de dépôt: 07858556.9
(22) Date de dépôt: 11.10.2007
(51) Int. Cl.: D21H 21/42, D21H 21/44, D21H 21/48

(54) **FEUILLE DE SECURITE COMPRENANT UN SUBSTRAT FIBREUX**
SICHERHEITSBLATT MIT EINEM FASERIGEN SUBSTRAT
SECURITY FILM COMPRISING A FIBROUS SUBSTRATE

(30) Priorité: 12.10.2006 FR 0608949
(43) Date de publication de la demande: 29.07.2009
(73) Titulaire: ARJOWIGGINS SECURITY, 92100 Boulogne Billancourt (FR)
(72) Inventeur: ROSSET, Henri, 38730 Le Pin (FR)
(74) Mandataire: Tanty, François
(86) Numéro de dépôt international: PCT/FR2007/052126
(87) Numéro de publication internationale: WO 2008/043965

(56) Documents cités:
- EP-A- 0 492 407
- EP-A- 0 557 157
- EP-A- 1 276 079
- EP-A1- 1 002 640
- EP-A2- 0 930 174
- FR-A- 2 679 934
- FR-A1- 2 847 915

## Description

L'invention se rapporte au domaine des documents de sécurité. Elle concerne une feuille de sécurité comprenant un ruban de sécurité ainsi que le procédé de fabrication de la feuille de sécurité. Elle concerne aussi le ruban de sécurité lui-même.

Les documents de sécurité sont produits à partir de matériaux notamment fibreux et peuvent notamment être des billets de banque, des cartes d'identité, des passeports, des permis de conduire, des visas, des chèques, des bons de valeurs, des titres de transport ou des tickets d'entrée à une manifestation culturelle ou sportive.

Lors de la fabrication d'une feuille de sécurité destinée à la réalisation d'un document de sécurité comprenant des éléments de sécurité en bande, il y a principalement deux modes d'obtention de bandes contenant lesdits éléments de sécurité : soit on introduit de petits éléments de sécurité, par exemple tels que des planchettes qui sont des éléments en plastique et/ou en papier, plats et de format relativement petit, ou tels que des fibres colorées ou luminescentes, soit on introduit un ruban fin couramment appelé « fil de sécurité ». Ce ruban est généralement en matière plastique et il comprend des éléments de sécurité, par exemple luminescents.

L'introduction en bande d'éléments de sécurité de format relativement petit tels que des fibres ou des planchettes peut notamment se faire, si la machine à papier est une machine à table plate, par flux laminaire d'un jet contenant une suspension desdits éléments de sécurité au-dessus d'une feuille de papier en formation qui sera ensuite pressée puis séchée selon le procédé papetier courant. Ce mode d'introduction est décrit par exemple dans la demande de brevet EP 1 253 241.

Dans le cas d'une machine à papier équipée d'une forme ronde, l'introduction en bande desdits éléments de sécurité peut notamment se faire par des conduits d'alimentation placés le long de la laize et débouchant dans la cuve de forme à proximité de la forme ronde, avant le début de l'égouttage de la suspension fibreuse sur la toile de la forme ronde. Après égouttage, on obtient une feuille de sécurité qui est ensuite pressée puis séchée selon le procédé papetier courant.

Le principal inconvénient relatif audit premier mode d'obtention d'une bande contenant des éléments de sécurité est la dispersion irrégulière desdits éléments de sécurité. En raison du mode d'introduction des éléments, il est en effet difficile d'obtenir une bande dont les bords soient réguliers et à l'intérieur de laquelle la répartition des éléments de sécurité soit relativement homogène, dans la largeur (x) et dans la longueur (y) mais aussi dans l'épaisseur (z) de ladite feuille de sécurité.

Ces variations de largeur de bande et de distribution spatiale (x,y,z) des éléments de sécurité peuvent notamment être gênantes en cas de reconnaissance et/ou d'authentification et/ou d'identification basée sur la distribution spatiale (x,y,z) desdits éléments de sécurité dans ledit document de sécurité. En effet, du fait d'une trop grande variabilité, l'utilisation de la position ou de la largeur de ladite bande, ou encore de la distribution spatiale desdits éléments de sécurité, à des fins de reconnaissance et/ou d'authentification et/ou d'identification, peut notamment être impossible à mettre en oeuvre.

Les termes « reconnaissance », « authentification » et « identification » sont définis ici de la manière suivante : « reconnaissance » s'applique lorsqu'un document ou un élément d'un document est comparé à une référence afin de déterminer l'authenticité dudit document ou dudit élément, « authentification » correspond au fait qu'on détermine si le document est authentique ou s'il a été falsifié ou contrefait, et « identification » correspond à la vérification de l'identité du propriétaire d'un document donné.

On rencontre notamment le type de problème mentionné ci-dessus dans le cas d'une authentification d'éléments de sécurité de façon automatique à l'aide d'un dispositif non portatif basée sur le signal spécifique d'un ou de plusieurs élément(s) de sécurité. En effet, certains desdits éléments de sécurité sont recouverts d'une couche de fibres et/ou de charges minérales trop épaisse pour permettre la détection correcte de leurs signaux spécifiques par ledit dispositif d'authentification automatique. Ainsi, pour un signal ayant une intensité donnée, il faut introduire une plus grande quantité d'éléments de sécurité afin de compenser la perte d'intensité du signal.

Selon ledit second mode d'obtention d'une bande contenant des éléments de sécurité, lesdits fils de sécurité introduits ont en général une largeur inférieure à 10 mm, une épaisseur comprise entre 12 et 45 µm et sont, dans la plupart des cas, constitués de rubans de matériaux plastiques, notamment à base de polyester.

Lesdits fils de sécurité sont notamment sécurisés par des motifs visibles ou non, en positif et/ou en négatif, des dispositifs optiquement variables et en particulier des hologrammes, de la luminescence et en particulier de la fluorescence, du magnétisme, de la conduction électrique ou encore de la thermochromie.

Lesdits fils de sécurité sont incorporés à l'intérieur du substrat fibreux constituant ladite feuille de sécurité soit « en masse », c'est-à-dire totalement recouverts de matière fibreuse, soit « en fenêtre », ledit fil de sécurité étant alors situé à la surface de ladite feuille de sécurité et en masse dans cette dernière, par exemple d'une façon alternée. En particulier, les fenêtres ainsi décrites peuvent être traversantes ou non, selon que ledit fil de sécurité apparaît respectivement sur deux ou sur une seule face de ladite feuille de sécurité.

L'introduction desdits fils de sécurité en masse peut notamment être réalisée dans un seul jet, sur une machine à papier à table plate ou à forme ronde. Dans le cas d'une forme ronde, le fil est introduit dans la cuve de forme avant ou peu après le début de l'égouttage de la suspension fibreuse sur la toile. La position dudit fil de sécurité dans l'épaisseur de la feuille de sécurité finale est notamment déterminée par le lieu et l'inclinaison d'introduction dudit fil de sécurité. Le jet ainsi obtenu peut alors être marié à l'état humide, c'est-à-dire avant séchage, avec d'autres jets dont les compositions fibreuses peuvent être identiques ou différentes et qui peuvent être formés sur des machines à papier à table plate ou à forme ronde.

Une autre façon d'introduire lesdits fils de sécurité en masse est de les incorporer entre deux jets successifs produits sur une table plate et/ou une forme ronde, avant le « mariage » desdits jets successifs par pressage à l'état humide. Lesdits jets peuvent eux-même être mariés à d'autres jets dont les compositions peuvent être identiques ou différentes et qui peuvent être formés sur une table plate ou une forme ronde, avant ou après l'introduction desdits fils de sécurité. Après leur mariage, les deux jets successifs comprenant lesdits fils de sécurité sont éventuellement mariés aux autres jets et ensuite séchés selon le procédé papetier courant permettant d'obtenir une feuille de sécurité.

L'introduction d'un fil de sécurité en fenêtre dans un seul jet est par exemple décrite dans les demandes de brevet EP 059 056 pour une machine à papier à forme ronde et EP 0 609 252 pour une machine à papier à table plate. L'introduction en fenêtre entre deux jets d'un matériau fibreux multijet est quant à elle décrite dans la demande de brevet EP 229 645.

Afin d'améliorer leur adhésion dans le substrat fibreux, lesdits fils de sécurité peuvent notamment être enduits d'un adhésif, par exemple de produits thermoscellants encore appelés produits réactivables à chaud.

L'introduction desdits fils de sécurité peut notamment engendrer un mauvais recouvrement desdits fil de sécurité se caractérisant, lorsqu'ils sont introduits en masse, par un manque de matière au-dessus desdits fils de sécurité et, lorsqu'ils sont introduits en fenêtre, par des pontages insuffisants. On désigne par pontage le recouvrement fibreux d'un fil de sécurité introduit en fenêtre dans les zones entre les fenêtres, c'est-à-dire aux endroits où le fil est contenu dans la masse de ladite feuille de sécurité. Ces manques de matière fibreuse sur ledit fil de sécurité sont couramment désignés par l'expression « effet de sparkling ». Ils sont d'autant plus prononcés que ladite feuille de sécurité dans laquelle lesdits fils de sécurité sont introduits est de faible grammage.

Cet effet de sparkling se traduit en particulier par des défauts visuels sur ladite feuille de sécurité et par une fragilisation de ladite feuille de sécurité, constituant ainsi un inconvénient des feuilles de sécurité de l'art antérieur contenant lesdits fils de sécurité.

En outre, l'incorporation en masse ou en fenêtre de fils de sécurité dont la largeur dépasse environ 1,5 cm est difficile car elle occasionne des ruptures de la feuille fibreuse au niveau de la « partie humide » de la machine à papier, c'est-à-dire avant séchage de la feuille de papier. De plus, plus les ruptures de la feuille interviennent en amont sur la machine à papier, plus elles sont gênantes, d'une part car le parcours pour amener la feuille jusqu'à l'enroulage est plus long, et d'autre part car ce parcours est plus difficile à réaliser, du fait de la moindre siccité et donc de la plus grande fragilité de la feuille. Une rupture de la feuille en partie humide sera donc plus gênante qu'une rupture en sécherie dans la mesure où elle demandera des temps de nettoyages, de redémarrage et de mise au bon de la production plus importants.

Ces ruptures peuvent notamment provenir des défauts de recouvrement desdits fils de sécurité ou de leurs pontages insuffisants énoncés précédemment. En effet, plus lesdits fils de sécurité sont larges, plus lesdits défauts sont prononcés. Il en découle une plus grande fragilisation de la feuille, en particulier le long des bandes d'introduction desdits fils de sécurité, et par conséquent une plus grande fréquence des ruptures de la feuille.

De plus, les adhésifs, par exemple des enduits thermoscellants, qui peuvent être ajoutés auxdits fils de sécurité ne développent leurs propriétés adhésives qu'après séchage de ladite feuille de papier contenant lesdits fils de sécurité, et les matériaux plastiques constitutifs desdits fils de sécurité étant hydrophobes, lesdits fils de sécurité de l'art antérieur ne développent aucune liaison avec le substrat fibreux de ladite feuille de sécurité lors de l'égouttage et du pressage qui ont lieu en partie humide, c'est-à-dire, avant séchage de la feuille. Par conséquent, l'introduction desdits fils de sécurité fragilise ladite feuille de sécurité le long de la bande d'introduction, les propriétés d'adhésion dudit fil de sécurité enduit d'un adhésif, par exemple d'un produit thermoscellant, n'étant développées que lors du séchage.

De plus, si lesdits fils de sécurité sont trop larges, leur imperméabilité gêne l'égouttage de l'eau contenue dans les fibres situées au-dessus des fils et empêche ainsi la consolidation du matelas fibreux, ce qui occasionne notamment des ruptures de la feuille de papier en partie humide, lors de la production de feuilles de sécurité contenant lesdits fils de sécurité. Lorsque la largeur desdits fils de sécurité dépasse environ 1,5 cm, le matelas fibreux n'est plus assez solide et engendre un trop grand nombre de ruptures de la feuille de papier pour permettre une machinabilité correcte de la machine à papier.

Du fait des problèmes techniques exposés dans les paragraphes précédents, lesdits fils de sécurité ont notamment pour inconvénient leur largeur limitée.

Les matériaux dont lesdits fils de sécurité sont composés sont généralement des films plastiques qui sont éventuellement métallisés puis éventuellement recouverts de vernis.

Un autre inconvénient desdits fils de sécurité est qu'on ne peut les combiner qu'avec des particules très fines et, en particulier, par impression et/ou métallisation. A titre d'exemple, l'incorporation d'éléments de sécurité plats et de format relativement petit, tels que des planchettes, est impossible du fait des matériaux dont lesdits fils de sécurité sont constitués.

La demande de brevet européen EP 0 557 157 de la Demanderesse décrit la fabrication d'une feuille de sécurité présentant des signes monochromes ou polychromes visibles en lumière transmise. La feuille de sécurité est fabriquée à partir d'au moins deux jets fibreux et d'une bande comportant des marques monochromes ou polychromes, introduite entre les deux jets fibreux. La bande ainsi introduite comporte avantageusement des fibres de cellulose et un produit liant soluble et/ou fusible de sorte que ledit produit puisse se disperser lors de l'incorporation de la bande entre les deux jets de manière à ce que la bande disparaisse au sein de la feuille et à ce que les marques imprimées se trouvent intimement liées à la feuille. La bande ainsi obtenue est complètement déstructurée au sein de la feuille de sécurité.

La demande FR 2 847 915 décrit l'incorporation, dans un papier sécurisé, d'un ruban réalisé en un tissu différent d'un papier.

La demande de brevet français FR 2 679 934 de la Demanderesse décrit un système d'authentification d'un papier de sécurité à l'aide d'un premier réactif chimique présent sur le papier de sécurité, d'une composition d'authentification comprenant un second réactif chimique formant un produit coloré avec le premier réactif chimique et d'une composition d'effacement du produit coloré. La réaction chimique se produisant lors de l'authentification entre le second réactif et le premier réactif chimique engendre uniquement une coloration de la zone où se produit la réaction.

La demande internationale WO 2006/095033 concerne une bande de sécurité comportant un ruban d'un support cellulosique formé de fibres végétales. La cohésion et l'intégration du ruban dans le substrat de la bande sont assurées par la création de liaisons chimiques entre les fibres végétales contenues dans le ruban et dans le substrat, notamment des liaisons hydrogène, mais ne permettent pas au ruban de garder son intégrité et sa cohésion au sein du substrat de la bande, notamment lorsque la bande est placée dans un milieu humide, en cas de tentative de récupération de la bande par un contre facteur, par exemple.

L'invention vise à perfectionner encore les feuilles de sécurité.

L'invention concerne à cet effet une feuille de sécurité comprenant un substrat fibreux dans lequel est incorporé, au moins partiellement, un ruban s'étendant entre deux bords dudit substrat fibreux, ledit ruban de sécurité étant en papier.

Le ruban de sécurité comporte, dans un exemple préféré de mise en oeuvre de l'invention, au moins un adhésif, par exemple au moins un agent thermoscellant.

Le ruban comporte également, dans un exemple préféré de mise en oeuvre de l'invention, au moins un élément de sécurité.

De préférence, le ruban s'étend entre deux bords opposés de ladite feuille de sécurité.

Le terme « substrat » désigne une feuille fibreuse pouvant notamment comprendre une ou plusieurs couches fibreuses. En particulier, on utilisera le terme « jets » pour désigner des couches produites en continu sur une même machine à papier puis associées à l'état humide.

L'invention peut permettre de fournir une feuille de sécurité avec des éléments de sécurité disposés en bande selon une répartition spatiale (x,y,z) relativement homogène.

L'adhésif ci-dessus permet d'optimiser l'adhésion du ruban de sécurité dans la feuille de sécurité

L'adhésif peut par exemple être un enduit thermoscellant, par exemple un vernis thermoscellant, un agent réticulable aux ultraviolets (UV), un adhésif à irradier, un adhésif sensible à la pression (PSA), un vernis avec une base solvant, du type polyester par exemple, un adhésif en phase aqueuse, etc...

Comme adhésif en phase aqueuse, on peut notamment citer les marques suivantes : le Mowilith DC (dispersion aqueuse d'acétate de vinyle homopolymère avec des particules de taille allant de 0,3 µm à 2 µm et de température de transition vitreuse T_{g} de 38°C environ, et de teneur à sec en matières solides entre 55 et 57 %) et le Vinamul 3265 de la société CELANESE ; le DH9004, le DH9017, le DH9044 et le DL5001 de la société COLLANO ; le Primal NW1845, le Primal LC40, le Primal P308M et le Primal EP6000 de la société ROHM & HAAS ; le 006SDW078-2 de la société BASF.

L'adhésif peut avantageusement être un adhésif à base d'acétate de polyvinyle comme le Mowilith DC.

La Demanderesse a pu constaté que parmi les adhésifs cités précédemment, le Vinamul 3265, le Mowilith DC, le Collano DL5001, le Primal NW1845 et le Primal P308M présentent de très bons résultats au test de froissage à sec, c'est-à-dire que la porosité du papier n'est pas excessivement affectée par le froissage.

De plus, le Vinamul 3265 et le Mowilith DC présentent également de très bons résultats au test de froissage humide.Le Mowilith DC présente de très bons résultats au test de lavage.

Aussi, le Mowilith DC procure de très bons résultats en terme de pouvoir d'adhésion, mais l'invention n'est pas limitée à un adhésif particulier.

Selon un exemple de mise en oeuvre de l'invention, l'adhésif n'est pas présent sous forme de fibres, ni sous forme particulaire.

L'incorporation de l'adhésif au ruban de sécurité peut se faire par enduction.

L'enduction peut être réalisée au moins partiellement à coeur, c'est-à-dire atteindre en profondeur, voire en totalité le ruban de sécurité, ou en surface.

De préférence, l'enduction est réalisée sur le support servant à la fabrication du ruban avant découpage de ce support. En variante, l'enduction peut être réalisée pendant la fabrication du support servant à la fabrication du ruban de sécurité.

L'enduction peut être réalisée sur une seule face du support ou sur les deux faces du support. L'adhésif peut couvrir entièrement la face sur laquelle il est déposé.

L'incorporation de l'adhésif au ruban de sécurité peut également se faire par imprégnation, en plongeant le ruban ou le support servant à le fabriquer dans un bain.

Le ruban de sécurité conserve sa propre cohésion après introduction dans le substrat fibreux. Aussi, la structure du ruban de sécurité peut être observable après son introduction dans le substrat fibreux dans certaines conditions, par exemple en coupe ou par vision en réflexion ou en transmission. Ainsi, il peut être possible d'observer le ruban de sécurité grâce à des écarts de propriétés optiques, par exemple des différences de contraste, de teinte, de saturation, de clarté, d'opacité, qui rendent visible une frontière entre le ruban et le substrat ou caractérisent la présence du ruban.

Afin de détecter la présence de l'adhésif dans une feuille de sécurité selon un exemple de mise en oeuvre de l'invention, il est possible d'observer l'adhésif, par exemple le vernis thermoscellant, sous la forme de bulles, par exemple à l'aide d'un microscope électronique à balayage (MEB).

Le ruban de sécurité peut être observable par topographie dans la feuille.

Le ruban de sécurité peut être observable par transparence dans la feuille, notamment à l'oeil nu.

Le ruban de sécurité peut comprendre au moins un élément de sécurité sur l'une de ses faces, voire sur chacune de ses faces. Le ruban de sécurité peut comporter des éléments de sécurité différents sur chaque face.

Le ruban de sécurité peut présenter des bords de forme irrégulière, par exemple ayant la forme de lignes brisées ou ondulées, de créneaux, de zigzag, entre autres. Les bords du ruban de sécurité peuvent avoir les mêmes formes ou des formes différentes, régulières ou irrégulières.

Le ruban de sécurité peut être transparent ou translucide ou bien encore opaque, par exemple d'un aspect foncé, notamment plus sombre que le substrat. Il peut être introduit ou non en fenêtre dans le substrat fibreux. L'introduction en fenêtre peut notamment permettre d'obtenir différentes variations d'opacité lorsque le ruban de sécurité est opaque. Le ruban de sécurité peut éventuellement être combiné à une bande de matière thermoplastique et/ou métallique, par exemple de PET, contrecollée ou laminée à chaud au ruban avant son introduction dans le substrat fibreux.

Le ruban de sécurité peut encore présenter différentes caractéristiques perceptibles par exemple à la vue ou au toucher.

Le ruban de sécurité peut par exemple être embossé, permettant ainsi de créer un effet particulier, par exemple un effet tactile ou de relief en surface, le ruban pouvant apparaître partiellement sur la surface du substrat fibreux.

Le ruban de sécurité peut être enduit d'un polymère thermoplastique puis éventuellement embossé à la suite de cette enduction.

Le ruban de sécurité peut être imprimé avec des gouttes de vernis, de résine ou d'encre thermogonflante, entre autres.

Lorsque le ruban comporte des impressions, cela peut par exemple permettre d'obtenir des effets optiques variables.

Le ruban de sécurité peut comporter une encre thermogonflante permettant de créer au moins un relief, cette encre étant activée avant introduction du ruban dans le substrat fibreux. L'activation avant incorporation permet de réduire le risque de déstructuration de la feuille lors du gonflement de l'encre.

Le ruban de sécurité peut comporter des particules, par exemple détectables à l'oeil nu ou au toucher, introduites en masse dans le ruban de sécurité, par exemple sous forme de billes, par exemple des billes d'une matière synthétique, par exemple le polyuréthane, ou minérale, par exemple le verre, de dimension par exemple inférieure à 300 µm, ou par dépôt par sérigraphie ou héliogravure, par exemple sous forme de billes, par exemple de dimension inférieure à 100 µm.

Le ruban de sécurité peut comporter une bande textile, par exemple tricotée, intégrée au ruban ou contrecollée au ruban.

Le ruban de sécurité peut comporter une impression en relief, par exemple sérigraphiée.

Le ruban de sécurité peut présenter au toucher un aspect gras, rugueux, lisse, soyeux, doux, entre autres.

Le ruban de sécurité peut notamment comporter des dépôts de polymères, notamment sous forme de billes, par exemple des billes de polyuréthane (PU), des billes de verre, des polyamides 6 ou 12, des pigments styrène-acrylique, des cires ou billes de polypropylène (PP), du polyéthylène (PE), du chlorure de polyvinyle (PVC), des polymères à base de méthacrylate de méthyle, le ruban étant par exemple introduit en fenêtre.

Afin d'obtenir ledit ruban de sécurité, on peut fabriquer d'abord une feuille fibreuse, de préférence de faible grammage, par exemple entre environ 15 et 90 g/m², selon un procédé papetier courant, c'est-à-dire par exemple par égouttage d'une suspension de fibres comprenant éventuellement des charges et des additifs classiques en papeterie, les éventuels éléments de sécurité spécifiques, pressage du matelas fibreux obtenu puis séchage. Cette feuille est ensuite éventuellement calandrée ce qui permet en particulier de réduire son épaisseur, puis on la coupe pour former des rubans qui sont alors enroulés en bobines.

L'ajout de l'adhésif au ruban de sécurité peut notamment se faire par un procédé d'enduction, par exemple un couchage, ou par des procédés issus des techniques d'impression d'une base papier après sa fabrication, par exemple le couchage à lame d'air, l'héliogravure, la sérigraphie, le couchage à rideau, la flexographie, entre autres.

De préférence, on utilise un procédé d'héliogravure.

En variante, l'enduction du ruban de sécurité peut se faire lors de la fabrication de la feuille fibreuse, par exemple par une enduction de surface sur presse encolleuse ou par imprégnation.

L'enduction de l'adhésif, par exemple sur une feuille fibreuse servant à la fabrication du ruban, peut se faire par exemple à raison de 2 à 15 g/m² par face, de préférence entre 3 et 8 g/m² par face.

La température de scellage peut varier entre 70 et 135 °C, par exemple, selon l'adhésif employé, et le scellage peut avoir lieu lors du séchage de la feuille de sécurité.

Dans un exemple de mise en oeuvre de l'invention, on enduit une feuille fibreuse de 20 g/m² ayant subi un traitement de résistance à l'état humide (REH), avec un adhésif en phase aqueuse à raison de 5 g/m² par face, à l'aide, d'un procédé par héliogravure par exemple. On obtient ainsi un compromis satisfaisant entre pouvoir d'adhésion et quantité de matière enduite.

L'introduction desdits rubans de sécurité au sein dudit substrat fibreux peut notamment se faire selon les modes d'introduction des fils de sécurité en plastique de l'art antérieur tels que décrits précédemment ou par contrecollage desdits rubans de sécurité entre deux feuilles ou couches fibreuses qui constituent alors la base dudit substrat fibreux.

Ladite feuille de sécurité proposée par la Demanderesse comprend au moins un ruban de sécurité en papier pouvant être plus large que lesdits fils de sécurité de l'art antérieur sans pour autant présenter des défauts de recouvrement fibreux ou des pontages insuffisants tels que décrits précédemment. Ceci résulte en particulier de la perméabilité desdits rubans de sécurité en papier qui favorise l'égouttage, ainsi que de la bonne affinité entre les fibres dudit ruban de sécurité en papier et la matière fibreuse dudit substrat.

De plus, lesdits rubans de sécurité peuvent être incorporés dans ledit substrat fibreux sans entraîner une augmentation de la fréquence des ruptures de la feuille, et ceci notamment en raison de la composition préférentielle desdits rubans de sécurité en papier. En effet, lesdits rubans de sécurité comprennent de préférence des matériaux fibreux hydrophiles, notamment tels que des fibres cellulosiques ou des fibres synthétiques ou éventuellement des fibres minérales traitées par ensimage, de manière à développer avec ledit substrat fibreux des liaisons permettant de réduire sa fragilisation due en particulier à l'introduction d'un élément dans ladite base fibreuse. L'ensimage est une enduction des fibres qui permet notamment de les rendre hydrophiles.

On peut obtenir par conséquent une bonne cohésion de ladite feuille de sécurité et donc à la fois une bonne machinabilité en partie humide et la possibilité d'introduire des éléments de sécurité selon des bandes relativement larges.

Par rapport à l'art antérieur consistant en l'introduction de petits éléments de sécurité en bande, par flux laminaire au-dessus d'une feuille de sécurité en formation sur une table plate ou par au moins une alimentation localisée lors de la formation d'une feuille de sécurité dans une cuve de forme, la présente invention peut permettre d'obtenir si on le souhaite lesdits éléments selon une bande dont les limites sont nettes et à l'intérieur de laquelle la répartition des éléments de sécurité est homogène.

De plus, du fait du mode d'incorporation dudit ruban de sécurité dans ledit substrat fibreux, le positionnement desdits éléments de sécurité dudit ruban de sécurité en papier dans l'épaisseur de ladite feuille de sécurité est amélioré. On résout ainsi les problèmes présentés ci-avant qui surviennent notamment lors de certaines authentifications basées sur la distribution spatiale (x,y,z) desdits éléments de sécurité.

Selon un exemple de mise en oeuvre de l'invention, ledit substrat comprend, en plus dudit ruban de sécurité, au moins un élément de sécurité, en particulier choisi parmi les traceurs, notamment nanométriques, les fibres de sécurité notamment métalliques, magnétiques (à magnétisme doux et/ou dur), ou absorbantes ou excitables dans l'ultraviolet (UV), le visible ou l'infrarouge (IR) et en particulier le proche infrarouge (NIR), les éléments de sécurité plats et de format relativement petit tels que les planchettes, les pigments ou agglomérats de pigments notamment absorbants ou excitables sous illumination Laser ou dans l'ultraviolet (UV), le visible ou l'infrarouge (IR), en particulier le proche infrarouge (NIR), et les fils de sécurité (en général à base plastiques, notamment de polyester) comprenant notamment un revêtement au moins partiel, métallique, métallisé, iridescent ou magnétique (à magnétisme doux et/ou dur), ledit revêtement pouvant notamment comporter des motifs en positif ou en négatif et lesdits motifs pouvant notamment être obtenus par démétallisation, les réactifs chimiques ou biochimiques d'infalsification et/ou d'authentification et/ou d'identification pouvant notamment réagir avec au moins un agent respectivement de falsification et/ou d'authentification et/ou d'identification, et les éléments optiquement variables notamment des hologrammes, des cristaux liquides, des pigments iridescents ou des structures à effet miroir, en particulier des couches diélectriques, et leurs combinaisons.

Ledit substrat fibreux peut en particulier comporter des éléments de sécurité visibles à l'oeil nu mais il peut aussi comprendre des traceurs qui se présentent sous forme de matière active, de particules ou de fibres, capables de générer un signal spécifique lorsque ces traceurs sont soumis à une excitation optronique, électrique, magnétique ou électromagnétique. Ces « traceurs » constituent une substance identifiable grâce à une propriété distinctive et utilisée pour marquer un élément (un document de sécurité dans le cas présent) et assurer son suivi, le suivi de son évolution ou permettre sa reconnaissance, son authentification ou son identification.

Les structures diélectriques à effet miroir sont constituées d'une alternance de couches de haut et de bas indice, par exemple respectivement du dioxyde d'Hafnium et du dioxyde de Silice, et peuvent notamment être obtenues par gravure ionique.

Le ruban de sécurité en papier peut être à base de fibres cellulosiques (en particulier de fibres de coton) et/ou de fibres organiques naturelles autres que cellulosiques et/ou de fibres synthétiques, par exemple telles que des fibres de polyester ou de polyamide, et/ou éventuellement de fibres minérales, par exemple telles que des fibres de verre. Le ruban de sécurité peut ne pas comporter de fibres d'alcool polyvinylique (PVA).

De préférence, lesdites fibres sont hydrophiles, notamment de manière à développer des liaisons chimiques, principalement hydrogène, avec ledit substrat fibreux.

De préférence, ledit ruban de sécurité comprend en poids au moins 50 % de fibres cellulosiques.

Selon l'invention, le substrat fibreux est à base de fibres telles que décrites ci-dessus pour le ruban.

Selon un cas particulier de l'invention, le substrat fibreux et ledit ruban de sécurité sont à base des mêmes fibres, c'est à dire que leur composition en fibres est la même en nature et de préférence en mêmes proportions, ceci permet une bonne affinité entre les deux composants et peut, de plus, être un moyen d'authentification supplémentaire.

Selon un cas particulier de l'invention, ledit ruban de sécurité a une largeur comprise entre 2 et 60 mm, de préférence entre 4 et 30 mm et plus préférentiellement entre 10 et 20 mm.

En particulier, ledit ruban de sécurité peut comprendre des perforations, notamment afin de favoriser l'égouttage lors de la fabrication de ladite feuille de sécurité.

Selon un autre exemple de mise en oeuvre de l'invention, ledit ruban de sécurité a une épaisseur comprise entre 20 et 120 µm, de préférence entre 30 et 80 µm, et plus préférentiellement entre 45 et 55 µm.

Selon un autre cas particulier de l'invention, ledit ruban de sécurité comprend au moins un motif filigrané.

Selon un cas particulier de l'invention, ledit substrat fibreux comprend au moins un motif filigrané.

Selon un cas particulier de l'invention, ledit substrat fibreux et ledit ruban de sécurité comprennent chacun au moins un motif filigrané, lesdits motifs se complétant par superposition et/ou association.

En particulier, lesdits motifs filigranés peuvent se superposer de manière à obtenir un effet de moirage. Un tel effet fait apparaître un motif notamment produit par le rapprochement de lignes lors de la superposition de deux motifs à structure périodique et en particulier tramés.

Le ruban de sécurité peut comporter un filigrane et éventuellement des perforations autour de ce filigrane.

Le ruban de sécurité peut encore être coloré, notamment avoir une couleur différente de celle du substrat.

Pour un papetier producteur de documents filigranés, un autre avantage de l'invention dans le cas d'un ruban comportant un filigrane, est l'utilisation de ses outils et procédés de fabrication de feuille habituels. Il produit par exemple un stock de papiers filigranés, colorés ou non, qu'il découpe et stocke en rubans. Le moment voulu, ces rubans seront alors introduits lors de la production de feuilles de sécurité, ce qui permettra au papetier de travailler avec une « toile veline », c'est-à-dire non embossée. En effet l'embossage de la toile de fabrication qui permet la formation de filigranes sur les feuilles de sécurité de l'art antérieur a notamment pour inconvénient de nécessiter plusieurs jours de travail. Ainsi, l'incorporation de filigranes disposés sur des rubans de sécurité en papier permet de gagner en souplesse au niveau du planning de fabrication.

Selon un cas particulier de l'invention, ledit ruban de sécurité en papier comprend au moins un élément de sécurité choisi parmi les traceurs, notamment nanométriques, les fibres de sécurité notamment métalliques, magnétiques (à magnétisme doux et/ou dur), ou absorbantes ou excitables dans l'ultraviolet (UV), le visible ou l'infrarouge (IR) et en particulier le proche infrarouge (NIR), les éléments de sécurité plats et de format relativement petit tels que les planchettes, les pigments ou agglomérats de pigments notamment absorbants ou excitables sous illumination Laser ou dans l'ultraviolet (UV), le visible ou l'infrarouge (IR), en particulier le proche infrarouge (NIR), et les fils de sécurité (à base plastiques, notamment de polyester) comprenant notamment un revêtement au moins partiel, métallique, métallisé, iridescent ou magnétique (à magnétisme doux et/ou dur), ledit revêtement pouvant notamment comporter des motifs en positif ou en négatif et lesdits motifs pouvant notamment être obtenus par démétallisation, les réactifs chimiques ou biochimiques d'infalsification et/ou d'authentification et/ou d'identification pouvant notamment réagir avec au moins un agent respectivement de falsification et/ou d'authentification et/ou d'identification, et les éléments optiquement variables notamment des hologrammes, des cristaux liquides, des pigments iridescents ou des structures à effet miroir, en particulier diélectriques, et leurs combinaisons.

L'incorporation de traceurs dans un document de sécurité par le biais d'un ruban de sécurité en papier est localisée, ce qui permet notamment de créer une zone, éventuellement invisible à l'oeil nu, de reconnaissance et/ou d'authentification dudit document de sécurité. La reconnaissance et/ou l'authentification dudit document peut notamment être basée sur l'intensité et/ou le type du signal généré par les traceurs, considérés individuellement ou non, sur la densité des traceurs, ou encore sur leur distribution spatiale dans une zone prédéfinie ou non du document. En particulier, des traceurs répartis de manière aléatoire peuvent former une signature unique et ainsi être utilisés à des fins d'identification.

En particulier, l'introduction dans une feuille de sécurité des pigments ou agglomérats de pigments absorbants dans l'infrarouge ou dans le proche infrarouge tels que précédemment cités, peut être utilisée afin de rendre ladite feuille authentifiable, comme décrit dans la demande de brevet WO 2005/034049. Cette même demande préconise plus particulièrement l'utilisation de kaolin et de talc en mélange, produits qui sont d'usage courant dans le domaine papetier, dans une feuille de sécurité à zone dite de répartition variable et notamment filigranée. L'utilisation de ces composés permet en particulier une authentification de ladite feuille de sécurité par spectroscopie infrarouge, en particulier proche infrarouge, et une meilleure lecture optique des filigranes code-barre. Cependant, la quantité minimum de ces composés à introduire dans ladite feuille pour permettre une lecture optique et/ou une authentification correcte peut être trop importante par rapport aux quantités maximales de cendres définies dans certains cahiers des charges. La présente invention permet donc de résoudre le problème précédent, par exemple en fournissant une feuille de sécurité comportant un ruban de sécurité filigrané à base de matière fibreuse et d'un mélange de kaolin et de talc en proportion suffisante pour favoriser l'authentification par spectroscopie infrarouge dudit document ou la lecture optique dudit filigrane. En effet, le taux de kaolin et de talc sera particulièrement élevé, mais seulement dans la zone contenant ledit ruban de sécurité, de manière à ce que ladite feuille de sécurité comprenant ledit ruban de sécurité respecte les limites supérieures des taux de cendres inscrites dans lesdits cahiers des charges.

Dans le cas particulier d'un ruban de sécurité selon l'invention comprenant des fibres magnétiques, un avantage de l'invention concerne par exemple l'authentification d'un document de sécurité par analyse du signal de la réponse magnétique. En particulier, l'introduction en semis, c'est-à-dire en mélange dans la suspension fibreuse avant son égouttage, de fibres à magnétisme doux dites fibres « soft magnétiques » permet d'obtenir, de façon reproductible, une répartition homogène desdites fibres soft magnétiques. En revanche, l'introduction desdites fibres soft magnétiques en bande selon l'art antérieur, c'est-à-dire dans une forme ronde par des conduits d'alimentation localisés ou par flux laminaire au-dessus d'une table plate, induit une certaine variabilité de la concentration desdites fibres soft magnétiques, mais aussi de la largeur de ladite bande de fibres soft magnétiques. En utilisant un ruban de sécurité en papier fabriqué par découpe d'une feuille comprenant des fibres soft magnétiques introduites en semis, l'invention permet d'obtenir de façon reproductible une répartition homogène desdites fibres soft magnétiques. Ainsi, en faisant varier la concentration en fibres soft magnétiques et la largeur dudit ruban de sécurité introduit, on multiplie le nombre de « signatures » ou signaux magnétiques possibles.

Selon un cas particulier de l'invention, ledit ruban de sécurité en papier comprend au moins deux éléments de sécurité choisis parmi ceux cités précédemment.

Selon un cas particulier de l'invention, ledit ruban de sécurité en papier comprend entre 0,1 et 1% en poids sec de fibres magnétiques, en particulier à magnétisme doux, par rapport à la quantité totale de fibres, et de préférence entre 0,2 et 0,6 %.

Selon un cas particulier de l'invention, ledit ruban de sécurité en papier comprend une pluralité de planchettes réparties selon une densité surfacique comprise entre 4000 et 25000 planchettes/m², de préférence entre 5000 et 20000 planchettes/m² et plus préférentiellement entre 11000 et 18000 planchettes/m².

Selon un cas particulier de l'invention, ledit ruban de sécurité comprend une série de fils de sécurité parallèles, et plus particulièrement la succession des espaces inter-fils et/ou la série des différentes largeurs desdits fils de sécurité constituent un code, en particulier de type code-barre.

Selon un cas particulier de l'invention, ledit ruban de sécurité en papier comprend un fil antivol à magnétisme doux.

Ce type de fil de sécurité antivol peut être très coupant et donc difficilement incorporable à une feuille de sécurité, il arrive en particulier que ledit fil antivol, lorsqu'il est introduit selon l'art antérieur c'est-à-dire directement dans un substrat fibreux, ne soit pas totalement recouvert de fibres. L'incorporation d'un tel fil de sécurité antivol selon la présente invention consiste en la fabrication d'une feuille fibreuse dans laquelle on introduit plusieurs fils de sécurité antivol, ladite feuille de sécurité ainsi obtenue étant ensuite découpée en rubans comprenant au moins un fil antivol. Ces rubans sont ensuite introduits dans ledit substrat fibreux. Ainsi, les zones dudit ruban de sécurité pouvant présenter des défauts de recouvrement fibreux sont recouvertes par la matière fibreuse dudit substrat fibreux, et on obtient ainsi une feuille de sécurité comprenant au moins un fil de sécurité antivol et exempte de défauts de recouvrement.

Selon un cas particulier de l'invention, ledit ruban de sécurité comprend au moins un dispositif électronique. De préférence, ledit dispositif électronique est un dispositif d'identification par fréquences radio, plus couramment appelé dispositif RFID, et en particulier une puce électronique et/ou une antenne qui peut notamment être imprimée sur ledit ruban de sécurité en papier.

Selon un cas particulier de l'invention, ledit ruban de sécurité en papier comprend au moins un réactif chimique ou biochimique d'infalsification et/ou d'authentification et/ou d'identification réagissant de manière colorée, à au moins un agent respectivement de falsification et/ou d'authentification et/ou d'identification.

En particulier, un ruban de sécurité en papier comprenant un réactif chimique ou biochimique d'infalsification réagissant de manière colorée à au moins un agent de falsification peut notamment être situé sur une zone d'inscription des mentions variables susceptible d'être falsifiée. A titre d'exemple : sur un chèque, cette zone comprend notamment les zones destinées à l'inscription en chiffres et en lettres du montant dudit chèque ou du nom du destinataire du chèque.

Si ledit ruban de sécurité en papier comprend un réactif chimique ou biochimique d'authentification réagissant de manière colorée à au moins un agent d'authentification, on obtient une sécurisation supplémentaire de la feuille de sécurité contenant ledit ruban de sécurité en papier, la réaction d'authentification étant en effet localisée sur la zone où ledit ruban de sécurité en papier a été incorporé.

Un autre avantage du cas particulier précédent est de pouvoir utiliser au moins un réactif d'infalsification dans des documents destinés à recevoir un traitement de surface, notamment pour favoriser l'adhésion de l'encre lors de la personnalisation desdits documents. En effet, les réactifs de ce type ne sont généralement pas utilisés car ce sont des réactifs incompatibles avec les mélanges de dispersions colloïdales de polymères

(latex) couramment utilisés dans la composition desdits traitements de surface des papiers, à titre d'exemple on peut citer le latex du polymère styrène-butadiène commercialisé sous le nom Latexia 301 par la société Ciba. Dans la mesure où le ruban est introduit en masse, l'invention permet donc d'incorporer lesdits réactifs dans ledit ruban de sécurité en papier et d'appliquer au moins l'un desdits traitements de surface audit substrat fibreux sans rencontrer ce type de problème.

Ce cas particulier a pour autre avantage de permettre l'utilisation de réactifs d'infalsification qui réagissent avec certains adhésifs, et notamment ceux utilisés sur des feuilles adhésivées, en particulier pour des Visas à coller sur les passeports ou pour les films de sécurité collés sur certains documents de sécurité. En effet, le fait d'incorporer lesdits réactifs dans ledit ruban de sécurité en papier permet d'isoler les réactifs et d'empêcher ainsi toute réaction prématurée entre lesdits réactifs et lesdits adhésifs notamment contenus sur lesdites feuilles adhésivées, sans empêcher la réaction avec les réactifs utilisés lors de tentatives de falsification desdits documents de sécurité contenant lesdites feuilles adhésivées.

De plus, dans le domaine desdits documents de sécurité, on requiert parfois un niveau de blancheur élevé qui peut être incompatible avec l'utilisation de certains desdits réactifs chimiques ou biochimiques d'infalsification et/ou d'authentification et/ou d'identification. L'incorporation dudit ruban de sécurité en papier permet alors d'introduire ces réactifs dans certaines zones d'un document tout en préservant la blancheur globale dudit document.

Selon un cas particulier de l'invention, ledit substrat fibreux comprend au moins un réactif chimique ou biochimique d'infalsification et/ou d'authentification et/ou d'identification réagissant de manière colorée, à au moins un agent respectivement de falsification et/ou d'authentification et/ou d'identification.

En particulier ledit ruban de sécurité en papier et ledit substrat fibreux comprennent chacun au moins un réactif chimique ou biochimique d'infalsification et/ou d'authentification et/ou d'identification réagissant de manière colorée, avec au moins un agent respectivement de falsification et/ou d'authentification et/ou d'identification. Lesdits réactifs chimiques ou biochimiques d'infalsification et/ou d'authentification et/ou d'identification sont de préférence différents et peuvent notamment réagir avec un seul et même agent ou avec deux agents différents.

Selon un cas particulier de l'invention, ledit ruban de sécurité et ledit substrat fibreux de la feuille de sécurité comprennent chacun au moins un réactif chimique ou biochimique d'infalsification et/ou d'authentification et/ou d'identification, ces réactifs étant chimiquement incompatibles. On entend par « chimiquement incompatibles » que les réactifs peuvent réagir ensemble du fait qu'ils sont en contact ou qu'ils mettent enjeu des réactions chimiques, avec les agents de falsification ou d'authentification et/ou d'identification, qui sont incompatibles.

En effet, dans l'art antérieur l'utilisation d'un seul substrat fibreux empêche parfois la combinaison de certains desdits réactifs chimiques ou biochimiques d'infalsification et/ou d'authentification et/ou d'identification qui, insérés dans un substrat commun, réagissent ensemble (réactifs incompatibles). De plus, lesdits réactifs chimiques ou biochimiques d'infalsification et/ou d'authentification et/ou d'identification peuvent être compatibles mais donner lieu à des réactions incompatibles lors de la tentative de falsification ou de l'authentification ou de l'identification dudit document de sécurité qui font que ledit document n'est pas endommagé lors de sa falsification ou que la réaction d'authentification ne donne pas le résultat escompté. L'utilisation d'au moins un ruban selon l'invention a donc notamment pour avantage de permettre la mise en oeuvre d'au moins deux réactifs ou réactions incompatibles.

Selon un cas particulier de l'invention, ledit ruban de sécurité comprend des perforations selon un motif ou un code. En fonction des différences d'opacité et de couleur entre ledit substrat et ledit ruban de sécurité, ledit motif ou code est observable, ou observable seulement en lumière transmise ou observable à la fois en lumière transmise et en lumière réfléchie. Si ledit ruban de sécurité possède une impression invisible fluorescente, ledit motif peut aussi être visible seulement sous illumination UV.

En particulier, ledit motif réalisé par perforation comprend au moins un caractère alphanumérique ou un idéogramme.

Selon un cas particulier de l'invention, ledit ruban de sécurité en papier comprend des perforations selon un motif et comprend de plus un réactif chimique ou biochimique d'infalsification et/ou d'authentification et/ou d'identification réagissant de manière colorée. Lors d'une tentative de falsification et/ou lors de l'authentification et/ou d'identification dudit document, ledit réactif chimique ou biochimique réagit avec l'agent de falsification et/ou d'authentification et/ou d'identification selon une réaction qui donne une coloration particulière audit ruban de sécurité en papier. Ledit motif réalisé par perforation devient alors visible par contraste entre la coloration dudit ruban de sécurité en papier et celle dudit substrat fibreux.

Selon un cas particulier de l'invention, ledit ruban de sécurité est calandré. On réalise ce calandrage notamment afin de minimiser la surépaisseur créée par l'introduction dudit ruban de sécurité en papier.

Selon un cas particulier de l'invention, ledit ruban de sécurité est exempt d'un revêtement de surface, en particulier exempt d'une couche pigmentée. La bonne affinité entre ledit substrat fibreux et ledit ruban de sécurité est ainsi favorisée.

Selon un autre cas particulier de l'invention et notamment pour accroître l'affinité entre ledit substrat fibreux et ledit ruban de sécurité, ledit ruban de sécurité comprend un agent adhésif activable à l'eau, par exemple un alcool polyvinylique (PVA), en particulier partiellement hydrolysé.

Selon un cas particulier de l'invention, ledit ruban de sécurité en papier présente une résistance à l'état humide (REH) par rapport à la traction supérieure à 30%, notamment afin de ne pas occasionner de problèmes lors de son introduction dans ladite feuille de sécurité. La résistance à l'état humide en traction est mesurée en divisant la valeur de la résistance humide à la traction mesurée selon la norme NF Q 03.056 par la résistance sèche à la traction mesurée selon la norme NF EN ISO 1924. Cette résistance à l'état humide peut notamment être apportée de manière conventionnelle par l'ajout d'un agent de résistance à l'état humide, par exemple tel qu'une résine polyamine-amide-épichlorhydrine (PAAE), une résine mélamine formol, etc...

En variante, un complément de résistance à l'état humide (REH) peut être obtenu en ajoutant une partie du ou des agent(s) REH dans des bains de surfaçage d'une feuille fibreuse, servant par exemple à la fabrication du ruban de sécurité.

Selon un cas particulier de l'invention, ledit ruban de sécurité est compris en masse ou en fenêtre dans ledit substrat fibreux. Le ruban peut n'apparaître que sur une face de la feuille dans une fenêtre ou apparaître sur chaque face de la feuille dans une fenêtre traversante.

Selon un cas particulier de l'invention, ledit substrat fibreux possède une monocouche fibreuse, en particulier monojet, ou plusieurs couches fibreuses, en particulier multijet. De préférence, ledit substrat fibreux comporte deux couches fibreuses, en particulier une structure bijet.

Selon un cas particulier de l'invention, ledit ruban de sécurité et au moins l'une des couches dudit substrat fibreux ont des couleurs différentes. On atteint ainsi une sécurisation plus élevée due à la présence de deux couches fibreuses de couleurs différentes dans une même feuille de sécurité.

En particulier et de manière à accroître la sécurisation du document de sécurité qui comprendra une feuille de sécurité selon l'invention, ledit substrat de la feuille de sécurité et le ruban de sécurité sont de couleurs différentes et comprennent chacun un motif filigrané. La sécurisation dudit document de sécurité est ainsi améliorée du fait de la présence de deux filigranes de coloration différente à contretyper, notamment car l'utilisation d'encres transparentisantes, couramment employées pour contrefaire les filigranes, ne permet pas de créer de tels effets de couleur. De plus, cette sécurisation permet une authentification rapide dudit document de sécurité, la coloration desdits filigranes étant en effet aisément observable en lumière transmise.

Selon un cas particulier de l'invention, ledit substrat fibreux comprend au moins deux rubans de sécurité en papier tels que décrits précédemment.

En particulier, si ladite feuille de sécurité comprend deux rubans de sécurité, il est alors possible qu'ils contiennent respectivement deux réactifs différents donnant, par réaction avec un unique agent révélateur, deux couleurs localisées différentes. Il est en outre possible que lesdits rubans de sécurité réagissent spécifiquement à deux agents différents pour donner, de façon localisée, deux couleurs différentes ou non.

L'invention concerne aussi un procédé de fabrication par voie papetière de ladite feuille de sécurité décrite précédemment selon lequel ledit ruban de sécurité à base de matière fibreuse est introduit en partie humide dans ledit substrat fibreux. Ledit ensemble substrat - ruban ainsi obtenu est ensuite pressé puis séché.

Selon un cas particulier de l'invention, ledit ruban de sécurité est introduit en partie humide, en masse ou en fenêtre dans ledit substrat fibreux. A cet effet, on peut utiliser des procédés connus pour introduire des fils de sécurité en plastiques de l'art antérieur. Le ruban peut présenter l'une quelconque des caractéristiques détaillées ci-dessus, ou toute combinaison de celles-ci.

Selon un cas particulier de l'invention, le procédé utilise une machine à papier qui est équipée d'au moins une forme ronde, et ledit ruban de sécurité est introduit dans la cuve de forme de ladite forme ronde, avant ou peu après le début de l'égouttage de la composition formant ledit substrat fibreux de la feuille.

Selon un cas particulier de l'invention, le procédé utilise une machine à papier qui est équipée d'au moins une table plate, et ledit ruban de sécurité en papier est introduit au-dessus de ladite table plate, pendant l'égouttage de la composition formant ledit substrat de la feuille.

Selon un cas particulier de l'invention, ledit substrat fibreux comprend au moins deux jets, et ledit ruban de sécurité est introduit avant l'assemblage à l'état humide de deux jets successifs, c'est-à-dire, selon le procédé papetier courant, avant séchage de l'ensemble ruban de sécurité - jets fibreux du substrat.

Selon un cas particulier de l'invention, ledit ruban de sécurité en papier tel que décrit précédemment est incorporé par contrecollage entre deux couches fibreuses dudit substrat fibreux de ladite feuille de sécurité.

En particulier, ledit ruban de sécurité en papier peut apparaître en fenêtre, notamment si au moins l'une desdites couches comprend des perforations ou des zones dépourvues de matière.

L'invention concerne aussi le ruban de sécurité en papier tel que décrit précédemment.

L'invention concerne aussi un document de sécurité comprenant une feuille de sécurité telle que décrite précédemment.

Ce document peut être fabriqué par découpe, association, reliure, laminage, collage et/ou contrecollage de cette feuille de sécurité.

Plus particulièrement ledit document de sécurité est un moyen de paiement, tel qu'un billet de banque, un chèque ou un ticket restaurant, un document d'identité tel qu'une carte d'identité ou un visa ou un passeport ou un permis de conduire, un ticket de loterie, un titre de transport ou encore un ticket d'entrée à des manifestations culturelles ou sportives.

L'invention concerne aussi un article à authentifier comprenant ladite feuille de sécurité telle que décrite ou obtenue précédemment, ledit article étant choisi parmi une étiquette de sécurité, un emballage, notamment un emballage pour les médicaments ou pour des aliments ou pour des parfums ou pour des pièces électroniques ou pour des pièces détachées, une feuille utilisée dans le domaine médical ou hospitalier, notamment un papier utilisé pour faire des emballages de stérilisation, et encore un papier d'art.

L'invention concerne aussi un procédé d'authentification d'une feuille de sécurité comprenant un ruban de sécurité qui comprend au moins un réactif chimique ou biochimique d'infalsification et/ou d'authentification et/ou d'identification réagissant de manière colorée avec au moins un agent respectivement de falsification et/ou d'authentification et/ou d'identification, ainsi que des perforations selon un motif ou un code. En absence ou avant application dudit agent de falsification ou d'authentification, ledit réactif chimique ou biochimique d'infalsification ou d'authentification et/ou d'identification n'ayant pas réagi, ledit motif ou ledit code perforé est invisible. Lorsque ladite feuille de sécurité est mise en présence d'un agent de falsification ou d'authentification et/ou d'identification, la réaction entre ledit réactif et ledit agent produit une coloration dudit ruban de sécurité qui rend lisible ledit motif ou ledit code perforé.

Le dit procédé se caractérise donc en ce que la réaction entre ledit réactif d'infalsification et/ou d'authentification et/ou d'identification, et un agent respectivement de falsification et/ou d'authentification et/ou d'identification donne une coloration audit ruban de sécurité en papier rendant observables lesdites perforations, en particulier ledit motif ou ledit code perforé, sur ledit ruban de sécurité.

Selon un autre de ces aspects, l'invention concerne également une feuille de sécurité comprenant un substrat fibreux dans lequel est incorporé, au moins partiellement, un ruban de sécurité, comprenant de préférence au moins un élément de sécurité, s'étendant entre deux bords dudit substrat fibreux, ledit ruban de sécurité étant en papier et comportant un filigrane. Le ruban peut présenter une ou plusieurs des caractéristiques ci-dessus.

Selon encore un autre de ces aspects, l'invention concerne également une feuille de sécurité comprenant un substrat fibreux dans lequel est incorporé, au moins partiellement, un ruban de .sécurité, comprenant de préférence au moins un élément de sécurité, et s'étendant entre deux bords dudit substrat fibreux, ledit ruban de sécurité étant en papier et présentant une couleur différente d'au moins une couche dudit substrat fibreux. Par « couleur différente », il faut comprendre un écart de couleur visible à l'oeil nu. Le ruban peut présenter une ou plusieurs des caractéristiques ci-dessus.

L'invention sera mieux comprise à la lecture des exemples non limitatifs et des figures qui suivent.

### EXEMPLES PROPOSES

### Exemple 1

On considère la réalisation, sur une machine à papier à forme ronde, d'une feuille de sécurité comprenant un ruban de sécurité en papier comprenant comme élément de sécurité des planchettes comportant une impression invisible fluorescente et incorporé dans un substrat fibreux filigrané.

Fabrication des rubans de sécurité selon l'invention :

On fabrique une feuille de papier sur une machine à papier à table plate. On ajoute les planchettes imprimées avec une encre fluorescente à la suspension aqueuse de fibres de cellulose raffinées de l'ordre de 30°SR, on presse le matelas fibreux contenant ces planchettes en semis et on le sèche. Ladite feuille obtenue une fois séchée, a un grammage de 45 g/m².

On obtient ainsi une feuille comprenant des planchettes invisibles fluorescentes en semis, réparties de façon homogène dans l'espace, qui est alors calandrée, enduite par héliogravure sur la totalité de ses deux faces d'adhésif MOWILITH DC à raison de 5 g/m² par face, puis découpée en rubans de 1,5 cm de large, lesdits rubans étant représentés sur la figure 1. On bobine les rubans.

Fabrication de la feuille de sécurité comprenant un ruban en papier selon l'invention.

Lors de la fabrication dudit substrat filigrané fibreux sur la forme ronde, on introduit en masse lesdits rubans de sécurité dans la cuve de forme de la forme ronde.

Après égouttage, pressage puis séchage de l'ensemble substrat - ruban, on obtient une feuille de sécurité selon l'invention représentée de face sur la figure 2 et selon une coupe dans l'épaisseur sur la figure 3.

Dans une variante où l'on ne recherche pas l'adhésion du ruban, le ruban n'est pas enduit avec l'adhésif MOWILITH, toutes les autres étapes étant par ailleurs effectuées.

### Exemple 2

On considère la réalisation d'une feuille de sécurité comprenant un ruban de sécurité en papier comprenant comme élément de sécurité des fibres à magnétisme doux, incorporé en masse dans un substrat fibreux.

Fabrication des rubans de sécurité selon l'invention :

On fabrique une feuille sur une machine à papier à table plate selon la méthode traditionnelle, c'est-à-dire par égouttage, pressage puis séchage d'une suspension aqueuse de fibres de cellulose raffinées à 32°SR. Lesdites fibres de sécurité à magnétisme doux sont des fibres d'un alliage de Nickel et de fer appelé Supermalloy^{®}. Ces fibres ont un diamètre de 10 µm et une longueur moyenne de 3 mm et sont introduites en mélange dans la suspension fibreuse à hauteur de 0,7 % en masse par rapport à la composition fibreuse dans le cuvier de tête, c'est-à-dire avant la formation de ladite feuille.

On obtient une feuille d'un grammage de 35 g/m² qui est ensuite calandrée, enduite d'adhésif, par exemple par héliogravure sur ses deux faces avec l'adhésif MOWILITH DC à raison de 5 g/m² par face, puis découpée en rubans de 3,5 cm de large. On bobine éventuellement les rubans.

On obtient ainsi des rubans de sécurité comprenant des fibres à magnétisme doux dont la répartition spatiale est homogène.

Fabrication de la feuille de sécurité comprenant un ruban en papier selon l'invention.

On fabrique sur une machine à papier à table plate la feuille de sécurité en introduisant en masse lesdits rubans de sécurité dans la composition fibreuse formant le substrat. Les rubans de sécurité sont introduits lors de l'égouttage, entre le matelas fibreux en formation et le rouleau égoutteur situé sur la table de formation, et la feuille est ensuite pressée. Après séchage, la feuille de sécurité ainsi obtenue a un grammage de 100 g/m².

En utilisant un détecteur magnétique adéquat, la répartition homogène en fibres magnétiques dans le ruban et la largeur régulière dudit ruban de sécurité permettent d'authentifier et/ou d'identifier ladite feuille de sécurité de façon fiable.

Dans une variante ou l'adhésion du ruban n'est pas recherchée, l'enduction avec l'adhésif n'est pas effectuée, toutes les autres étapes étant reproduites par ailleurs.

Dans une autre variante, la dépose de l'adhésif s'effectue par presse encolleuse.

### Exemple 3

On considère la réalisation, sur une machine à papier à table plate, d'une feuille de sécurité comprenant un ruban de sécurité ayant comme élément de sécurité une couche iridescente, incorporé en fenêtre dans le substrat fibreux de la feuille.

Fabrication des rubans de sécurité selon l'invention :

Par voie papetière sur table plate on fabrique une feuille de papier à base de fibres de cellulose raffinées à 25°SR. La feuille ainsi obtenue est calandrée puis recouverte, par impression héliogravure, de pigments iridescents mica-titane bleu/rose Iriodin® de la société Merck. La composition contenant les pigments peut contenir également l'adhésif, en tant que co-liant, par exemple l'adhésif MOWILITH DC. Cette feuille qui pèse 55 g/m² est ensuite découpée en rubans de 5 mm de large.

Fabrication de la feuille de sécurité comprenant un ruban en papier selon l'invention.

Sur une forme ronde on forme le substrat fibreux de la feuille dans lequel on introduit lesdits rubans de sécurité, au repère et en fenêtre, selon le procédé d'introduction en fenêtre de fils de sécurité sur une machine à papier à forme ronde décrit dans la demande de brevet EP 059 056.

La feuille de sécurité résultante comprend donc un couchage iridescent apparaissant selon des pointillés du fait de l'introduction en fenêtre dudit ruban de sécurité.

Dans une variante, l'adhésif est déposé sur la couche de pigments.

### Exemple 4

On considère la réalisation, sur une machine à papier à forme ronde, d'une feuille de sécurité comprenant un substrat fibreux de couleur naturelle blanche comprenant un filigrane et d'un ruban de sécurité en papier jaune comprenant un filigrane. Ledit ruban et ledit substrat forment une feuille de sécurité telle que les deux motifs filigranés se complètent.

Fabrication des rubans de sécurité selon l'invention.

Sur une forme ronde, on fabrique à partir d'une suspension aqueuse de fibres de cellulose raffinées à 40°SR comprenant un colorant jaune, une feuille de papier de coloration jaune et filigranée selon un motif représentant une chevelure. La feuille exempte de surfaçage et de couchage ainsi obtenue pèse 70 g/m², elle est ensuite calandrée, enduite par héliogravure de MOWILITH DC sur ses deux faces à raison de 5 g/m² par face, puis découpée en rubans de 5 cm de large. Un tel ruban de sécurité est représenté sur la figure 4b.

Fabrication de la feuille de sécurité comprenant un ruban en papier selon l'invention.

Sur une machine à forme ronde, on forme le substrat fibreux de la feuille à partir d'une suspension aqueuse de fibres de cellulose raffinées de l'ordre de 38°SR et on forme un motif filigrané selon un visage complétant la chevelure filigranée du ruban ; lesdits rubans de sécurité sont introduits dans la masse du substrat en formation au repère de manière à ce que les filigranes du ruban et du substrat se complètent pour former un visage. Selon le procédé d'introduction dans la masse de fils de sécurité sur une machine à papier à forme ronde, lesdits rubans de sécurité sont introduits lors de l'égouttage de la suspension fibreuse sur la forme ronde, dans la cuve de forme. Après pressage puis séchage, on obtient une feuille dont le grammage est de 80 g/m².

La feuille de sécurité résultante comporte donc un filigrane bicolore visible en lumière transmise, tel que celui représenté sur la figure 4.

### Exemple 5

Dans cet exemple, le ruban n'est pas enduit d'adhésif, car ce n'est pas la forte adhésion du ruban dans le substrat qui est recherchée. Cet exemple met en oeuvre des aspects de l'invention indépendants de la présence d'adhésif sur le ruban.

On considère la réalisation, sur une machine à papier à forme ronde, d'une feuille de sécurité comprenant un substrat fibreux comprenant un réactif chimique d'authentification réagissant de manière colorée à un agent d'authentification externe qui peut être présent dans un stylo d'authentification et un ruban de sécurité en papier qui comprend lui-même un réactif chimique d'authentification réagissant de manière colorée à l'agent d'authentification présent dans ledit stylo.

Fabrication des rubans de sécurité selon l'invention :

On forme sur une machine à table plate une feuille de type overlay à partir d'une suspension aqueuse de fibres de cellulose raffinées, de l'ordre de 30 °SR, et on introduit une composition de paranitrophénol par un surfaçage de la feuille en presse encolleuse. Cette feuille de papier a un grammage de 30 g/m² et comprend donc du paranitrophénol comme réactif chimique d'authentification qui pourra réagir sur toute sa surface de manière colorée avec de la soude (hydroxide de sodium) faiblement concentrée, la soude étant l'agent d'authentification externe contenu dans le stylo. Le paranitrophénol, est incolore et prend une coloration jaune en présence de soude faiblement concentrée. La feuille exempte de couchage ainsi obtenue est ensuite calandrée puis découpée en rubans de 2 cm de large.

Fabrication de la feuille de sécurité comprenant un ruban en papier selon l'invention.

On fabrique sur une machine à papier à forme ronde, le substrat de la feuille à partir d'une suspension aqueuse de fibres cellulosiques comportant un autre réactif chimique d'authentification réagissant aussi de manière colorée avec de la soude faiblement concentrée. Ce réactif est un indicateur coloré pour chèque dérivé du xanthène, il est incolore et prend une coloration bleue en présence de soude faiblement concentrée, qui est l'agent d'authentification contenu dans ledit stylo.

Lesdits rubans de sécurité obtenus précédemment sont introduits en masse lors de la formation dudit substrat, selon un procédé courant d'introduction en masse de fils de sécurité sur une machine à papier à forme ronde tel que décrit dans l'exemple 4.

La feuille de sécurité résultante a un grammage de 80g/m².

Cette feuille est authentifiable avec un niveau de sécurité accru. En effet, en utilisant sur ladite feuille un stylo d'authentification contenant de la soude faiblement concentrée, on fait apparaître une première couleur bleue sur les zones où il n'y a pas ledit ruban de sécurité en papier puis une seconde couleur verte sur les zones situées au-dessus dudit ruban de sécurité en papier, ladite couleur verte résultant du mélange des couleurs jaune et bleue, respectivement dudit ruban de sécurité en papier et dudit substrat fibreux.

### DESCRIPTION DES FIGURES

La figure 1 représente une vue de face sous illumination UV d'un ruban de sécurité 1 comprenant des planchettes 4 imprimées avec une encre invisible fluorescente.
La figure 2 représente une vue de face sous illumination UV d'une feuille de sécurité 2 contenant ledit ruban de sécurité 1 de la figure 1.
La figure 3 représente une coupe dans l'épaisseur selon (AA') de la feuille de sécurité 3 objet de l'invention représentée de face sur la figure 2.
La figure 4 représente, selon une vue de face, un objet de l'invention 3 comprenant une feuille de sécurité filigranée 2 représentée de face sur la figure 4a dans laquelle est incorporé un ruban de sécurité en papier filigrané 1 représenté de face sur la figure 4b.
La figure 5 représente une vue de face d'une feuille de sécurité 3 objet de l'invention dans laquelle est incorporé un ruban de sécurité en papier 1 perforé selon un texte et qui comprend un réactif d'infalsification réagissant de manière colorée aux agents de falsification.
La figure 6 représente une image par transparence d'une feuille de sécurité selon l'invention, comportant un ruban de sécurité.
La figure 7 représente une image par topographie d'une feuille de sécurité selon l'invention, comportant un ruban de sécurité.

Le ruban de sécurité en papier 1 représentée sur la figure 1 a une largeur de 1,5 cm et il est sécurisé par des planchettes 4 d'environ 3 mm imprimées avec une encre invisible fluorescente de sorte qu'elles soient visibles seulement sous une illumination UV. La répartition desdites planchettes 4 dans ledit ruban de sécurité en papier 1 est homogène et leur observation sous illumination UV fait apparaître une bande dont les bords sont relativement réguliers.

Un objet de l'invention 3 est représenté sur la figure 2, il est constitué d'une feuille de sécurité 2 de dimensions 6 x 12 cm comprenant dans sa masse un ruban de sécurité en papier 1 sécurisé par lesdites planchettes 4 et représenté sur la figure 1. Ce ruban de sécurité en papier 1 est introduit à une distance de 2 cm par rapport au bord de la feuille de sécurité 2. Lesdites planchettes 4 étant invisibles fluorescentes, elles sont invisibles si on les observe en lumière transmise et/ou réfléchie. En revanche, sous illumination UV, on aperçoit lesdites planchettes 4 disposées selon une bande correspondant audit ruban de sécurité en papier 1, de répartition homogène et aux bords relativement réguliers.

Une coupe selon (AA') de la figure 2 est représentée sur la figure 3. Cette coupe dans l'épaisseur de ladite feuille de sécurité 3 objet de l'invention fait apparaître ledit ruban de sécurité en papier 1 comprenant lesdites planchettes 4 et contenu dans la masse de la feuille de sécurité 2.

Un autre objet de l'invention 3 est représenté sur la figure 4. Il comprend un substrat fibreux 2 de dimensions 6 x 12 cm, filigrané et dont le filigrane représente un visage 5a tel que représenté de face sur la figure 4a, ainsi qu'un ruban de sécurité en papier 1 de 5 cm de large, de coloration jaune et filigrané, dont le filigrane représente une chevelure 5b telle que représentée sur la figure 4b. Ladite feuille de sécurité 3 comprenant ledit ruban de sécurité en papier 1 à une distance de 4 cm de son bord est représentée sur la figure 4, elle contient un filigrane 5 représentant une tête composée d'une chevelure 5b jaune et d'un visage 5a en nuances de gris.

Un objet de l'invention 3 est représenté sur la figure 5, il comprend une feuille de sécurité 2 de dimensions 6 x 12 cm et dans la masse de laquelle est incorporé un ruban de sécurité en papier 1 de 2 cm de large et qui comprend des perforations 6 d'un diamètre de 2 mm, ainsi qu'un sulfate de manganèse qui agira en tant que réactif d'infalsification non coloré. Lesdites perforations 6 forment le mot « FALSIFIE ». Lors de l'utilisation normale dudit objet de l'invention 3, ledit ruban de sécurité en papier 1 et lesdites perforations 6 ne sont pas observables ni en lumière transmise ni en lumière réfléchie. En revanche, le même objet de l'invention 3 ayant fait l'objet d'une tentative de falsification par trempage dans un bain d'hypochlorite de sodium, et couramment utilisé pour la falsification des écritures manuelles, est représenté sur la figure 5. Le sel de manganèse contenu dans ledit ruban de sécurité en papier 1 a réagi avec le bain d'hypochlorite de sodium pour donner un produit de coloration brune. Lesdites perforations 6 deviennent donc observables et font apparaître en négatif le mot « FALSIFIE » signifiant la tentative de falsification dudit objet de l'invention 3.

Il est possible de détecter de diverses façons le ruban de sécurité après incorporation à la feuille de sécurité.

Par exemple, le ruban peut être détecté par observation directe de la feuille de sécurité, à l'oeil nu en lumière réfléchie ou en lumière transmise. Des différences de teinte, d'épair et/ou d'opacité entre le ruban et le substrat fibreux peuvent permettre de déterminer la présence du ruban.

En variante, il est possible d'obtenir une image de la feuille de sécurité par topographie ou par transparence afin d'observer par exemple l'épair et la topographie du papier. Par exemple, on peut remarquer la présence du ruban de sécurité, notamment par différences de contraste, sur les figures 6 et 7, qui sont respectivement des images de la feuille de sécurité par transparence et par topographie.

De plus, il est encore possible de repérer la présence du ruban de sécurité par la présence de l'adhésif, par exemple un vernis thermoscellant, qui peut être observé sous la forme de bulles par observation au microscope électronique à balayage (MEB).

L'expression « comportant un » est synonyme de comportant « au moins un ».

## Revendications

1. Feuille de sécurité comprenant un substrat fibreux dans lequel est incorporé, au moins partiellement, un ruban de sécurité comprenant au moins un élément de sécurité et s'étendant entre deux bords dudit substrat fibreux, feuille de sécurité **caractérisée par le fait que** ledit ruban de sécurité est en papier et comporte un adhésif.

2. Feuille de sécurité selon la revendication 1, **caractérisée en ce que** le ruban de sécurité comporte un filigrane.

3. Feuille de sécurité selon la revendication 1 ou 2, **caractérisée en ce que** le ruban de sécurité présente une couleur différente d'au moins une couche dudit substrat fibreux.

4. Feuille de sécurité selon l'une au moins des revendications précédentes, **caractérisée en ce que** ledit ruban de sécurité en papier est à base de fibres cellulosiques, en particulier de fibres de coton, et/ou de fibres organiques naturelles autres que cellulosiques et/ou de fibres synthétiques et/ou éventuellement de fibres minérales.

5. Feuille de sécurité selon l'une au moins des revendications précédentes, **caractérisée en ce que** ledit ruban de sécurité en papier est à base de fibres hydrophiles.

6. Feuille de sécurité selon l'une au moins des revendications 4 ou 5, **caractérisée en ce que** ledit ruban de sécurité en papier comprend au moins 50 % de fibres cellulosiques.

7. Feuille de sécurité selon l'une au moins des revendications précédentes, **caractérisée en ce que** ledit substrat fibreux et ledit ruban de sécurité en papier sont à base des mêmes fibres, en particulier le cas échéant en mêmes proportions lorsqu'il y a plusieurs sortes de fibres.

8. Feuille de sécurité selon l'une au moins des revendications précédentes, **caractérisée en ce que** ledit ruban de sécurité a une largeur comprise entre 2 et 60 mm, de préférence entre 4 et 30 mm et plus préférentiellement entre 10 et 20 mm.

9. Feuille de sécurité selon l'une au moins des revendications précédentes, **caractérisée en ce que** ledit ruban de sécurité a une épaisseur comprise entre 20 et 120 µm, de préférence entre 30 et 80 µm, et plus préférentiellement entre 45 et 55 µm.

10. Feuille de sécurité selon l'une au moins des revendications précédentes, **caractérisée en ce que** ledit substrat fibreux et ledit ruban de sécurité comprennent chacun au moins un motif filigrané et que lesdits motifs se complètent par superposition et/ou association, le ruban de sécurité ayant de préférence une couleur différente de celle du substrat.

11. Feuille de sécurité selon l'une quelconque des revendications précédentes, l'adhésif comportant de l'acétate de polyvinyle.

12. Feuille de sécurité selon l'une quelconque des revendications précédentes, le ruban comportant entre 2 et 15 g/m² d'adhésif, mieux entre 3 et 8 g/m².

13. Feuille de sécurité selon l'une au moins des revendications précédentes, caractérisée en ce l'adhésif comporte un agent adhésif activable à l'eau qui est un alcool polyvinylique, de préférence partiellement hydrolysé.

14. Feuille de sécurité selon l'une au moins des revendications précédentes, **caractérisée en ce que** l'adhésif comporte un agent thermoscellant.

15. Procédé de fabrication d'une feuille de sécurité comprenant un substrat fibreux et un ruban de sécurité en papier, telle que définie à l'une des revendications précédentes, **caractérisé en ce que** la feuille de sécurité est formée par un procédé papetier qui comprend les étapes suivantes :
- en partie humide du procédé papetier on introduit ledit ruban de sécurité en papier dans ledit substrat fibreux en formation,
- on presse l'ensemble substrat - ruban ainsi obtenu,
- puis on sèche cet ensemble.

## Patentansprüche

1. Sicherheitsblatt mit einem Fasersubstrat, in dem, wenigstens teilweise, ein Sicherheitsband eingefügt ist, das wenigstens ein Sicherheitselement aufweist und sich zwischen zwei Rändern des Fasersubstrats erstreckt,
wobei das Sicherheitsblatt **dadurch gekennzeichnet ist, dass** das Sicherheitsband aus Papier ist und einen Klebstoff aufweist.

2. Sicherheitsblatt nach Anspruch 1, **dadurch gekennzeichnet, dass** das Sicherheitsband ein Wasserzeichen aufweist.

3. Sicherheitsblatt nach Anspruch 1 oder 2, **dadurch gekennzeichnet, dass** das Sicherheitsband eine Farbe aufweist, die von wenigstens einer Schicht des Fasersubstrats verschieden ist.

4. Sicherheitsblatt nach wenigstens einem der vorstehenden Ansprüche, **dadurch gekennzeichnet, dass** das Sicherheitsband aus Papier auf Zellstofffasern basiert, insbesondere Baumwollfasern und/oder von Zellstoff verschiedenen natürlichen organischen Fasern und/oder synthetischen Fasern und/oder möglicherweise Mineralfasern.

5. Sicherheitsblatt nach wenigstens einem der vorstehenden Ansprüche, **dadurch gekennzeichnet, dass** das Sicherheitsband aus Papier auf hydrophilen Fasern basiert.

6. Sicherheitsblatt nach wenigstens einem der Ansprüche 4 oder 5, **dadurch gekennzeichnet, dass** das Sicherheitsband aus Papier wenigstens 50% Zellstofffasern aufweist.

7. Sicherheitsblatt nach wenigstens einem der vorstehenden Ansprüche, **dadurch gekennzeichnet, dass** das Fasersubstrat und das Sicherheitsband aus Papier auf den gleichen Fasern basieren, insbesondere in gleichen Proportionen, falls es mehrere Sorten von Fasern sind.

8. Sicherheitsblatt nach wenigstens einem der vorstehenden Ansprüche, **dadurch gekennzeichnet, dass** das Sicherheitsband eine Breite zwischen 2 und 60 mm, vorzugsweise zwischen 4 und 30 mm und besonders bevorzugt zwischen 10 und 20 mm aufweist.

9. Sicherheitsblatt nach wenigstens einem der vorstehenden Ansprüche, **dadurch gekennzeichnet, dass** das Sicherheitsband eine Dicke zwischen 20 und 120 µm, vorzugsweise zwischen 30 und 80 µm und besonders bevorzugt zwischen 45 und 55 µm aufweist.

10. Sicherheitsblatt nach wenigstens einem der vorstehenden Ansprüche, **dadurch gekennzeichnet, dass** das Fasersubstrat und das Sicherheitsband jeweils wenigstens ein Wasserzeichenmotiv aufweisen, und dass die Motive sich durch Überlagerung und/oder Aneinanderfügung ergänzen, wobei das Sicherheitsband vorzugsweise eine andere Farbe hat als das Substrat.

11. Sicherheitsblatt nach einem der vorstehenden Ansprüche, wobei der Klebstoff Polyvinylacetat aufweist.

12. Sicherheitsblatt nach einem der vorstehenden Ansprüche, wobei das Band zwischen 2 und 15 g/m² des Klebstoffs, vorzugsweise zwischen 3 und 8 g/m² aufweist.

13. Sicherheitsblatt nach wenigstens einem der vorstehenden Ansprüche, **dadurch gekennzeichnet, dass** der Klebstoff ein durch Wasser aktivierbares Klebemittel aufweist, das ein Polyvinylalkohol ist, der vorzugsweise teilweise hydrolisiert ist.

14. Sicherheitsblatt nach wenigstens einem der vorstehenden Ansprüche, **dadurch gekennzeichnet, dass** der Klebstoff ein Wärmeversiegelungsmittel aufweist.

15. Verfahren zur Herstellung eines Sicherheitsblatts mit einem Fasersubstrat und einem Sicherheitsband aus Papier gemäß einem der vorstehenden Ansprüche, **dadurch gekennzeichnet, dass** das Sicherheitsblatt durch einen Papierherstellungsprozess mit den folgenden Schritten hergestellt wird:
- in der Feuchtphase des Papierherstellungsprozesses führt man das Sicherheitsband aus Papier in das in der Ausbildung befindliche Fasersubstrat ein,
- man presst die so erhaltene Einheit Substrat-Band,
- man trocknet dann die Einheit.

## Claims

1. Security sheet comprising a fibrous substrate into which is incorporated, at least partially, a security tape comprising at least one security element and extending continuously between two edges of said fibrous substrate;
security sheet **characterized by** the fact that said security tape is made of paper and comprises an adhesive.

2. Security sheet according to claim 1, **characterized in that** the security tape comprises a watermark.

3. Security sheet according to claim 1 or 2, **characterized in that** the security tape has a different color from at least one layer of said fibrous substrate.

4. Security sheet according to at least one of the preceding claims, **characterized in that** said security tape is based on cellulosic fibers, in particular cotton fibers, and/or natural organic fibers other than cellulosic fibers and/or synthetic fibers and/or eventually mineral fibers.

5. Security sheet according to at least one of the preceding claims, **characterized in that** said security tape in paper is based on hydrophilic fibers.

6. Security sheet according to at least one of claims 4 or 5, **characterized in that** said security tape in paper comprises at least 50% of cellulosic fibers.

7. Security sheet according to at least one of the preceding claims, **characterized in that** said fibrous substrate and said paper security tape are based on the same types of fibers, in particular if appropriate in the same proportions in the case of two or more sorts of fibers.

8. Security sheet according to at least one of the preceding claims, **characterized in that** said security tape has a width between 2 and 60 mm, preferably between 4 and 30 mm, and more preferably between 10 and 20 mm.

9. Security sheet according to at least one of the preceding claims, **characterized in that** said security tape has a thickness between 20 and 120 µm, preferably between 30 and 80 µm, and more preferably between 45 and 55 µm.

10. Security sheet according to at least one of the preceding claims, **characterized in that** said fibrous substrate and said paper security tape each comprise at least one watermark pattern and **in that** said patterns are complementary to one another by superimposition and/or combination, the security tape having preferably a different color from that of the substrate.
The security sheet as claimed in claim 54, wherein said fibrous substrate is based on cellulosic fibers and/or natural organic fibers other than cellulosic fibers and/or synthetic fibers and/or mineral fibers.

11. Security sheet according to any one of the preceding claims, the adhesive comprising polyvinyl acetate.

12. Security sheet according to any one of the preceding claims, the tape comprising between 2 and 15 g/m² of the adhesive, better between 3 and 8 g/m².

13. Security sheet according to at least one of the preceding claims, **characterized in that** the adhesive comprises a water-activable adhesive agent that is a polyvinyl alcohol, preferably partially hydrolyzed.

14. Security sheet according to at least one of the preceding claims, **characterized in that** the adhesive comprises a heat sealing agent.

15. Method for fabricating a security sheet, comprising a fibrous substrate and a security tape in paper, as claimed in one of the preceding claims, **characterized in that** the security sheet is formed by a papermaking process which comprises the following steps :
- in the wet end of the papermaking process, said paper security tape is inserted into said fibrous substrate in formation,
- the substrate-tape combination thereby obtained is pressed,
- the assembly is then dried.
